# EUROPÄISCHE PATENTANMELDUNG

(11) **EP 0 128 112 A2**
(43) Veröffentlichungstag der Anmeldung: **12.12.1984**
(21) Anmeldenummer: 84730038.1
(22) Anmeldetag: 16.04.1984
(51) Int. Cl.: B21B 37/10

(54) **Verfahren zum Verbessern der Aussendurchmesser- und Wanddickentoleranzen beim Masswalzen und Streckreduzieren von Rohrluppen**

(30) Priorität: 26.05.1983 DE 3319383
(71) Anmelder: MANNESMANN Aktiengesellschaft, D-40027 Düsseldorf (DE)
(72) Erfinder: Vom Dorp, Walter, D-4050 Mönchengladbach 2 (DE); Steinbrecher, Heinrich, D-4005 Meersbusch 3 (DE); Häusler, Karl Heinz, D-4052 Korschenbroich 1 (DE)
(74) Vertreter: Meissner, Peter E., Dipl.-Ing.

(57) **Zusammenfassung**

Die Erfindung betrifft ein Verfahren zum Verbessern der Durchmesser- und Wanddickentoleranzen beim Walzen einer Rohrluppe in einem Maßwalzwerk oder Streckreduzierwalzwerk. Um ein Verfahren zu schaffen aus unterschiedlichen Temperaturen der Rohrluppe resultierende Durchmesser-oder Wanddickenunterschiede der fertigen Rohre zu vermeiden wird vorgeschlagen, daß die Temperatur der Luppe vor der Einführung in das Walzwerk über ihre Länge gemessen und die Walzgeschwindigkeit durch Regelung der Drehzahl in Abhängigkeit vom Temperaturgefälle derart eingestellt wird, daß beim Walzen eine dem gemessenen Temperaturgefälle entsprechend entgegengesetzte Temperaturerhöhung bzw. -erniedrigung der Rohrluppe erfolgt.

## Beschreibung

Die Erfindung betrifft ein Verfahren zum Verbessern der Durchmesser- und Wanddickentoleranz beim Walzen einer Rohrluppe in einem Maßwalzwerk oder Streckreduzierwalzwerk.

Nahtlose Rohre werden beispielsweise,durch Lochen in einem Schrägwalzwerk, Stoßen auf einer Stoßbank, Nachwärmen und anschließendes Streckreduzieren hergestellt. Bei diesem Verfahren kann auf das Nachwärmen vor dem Streckreduzieren nicht verzichtet werden, da die von der Stoßbank kommenden Luppen durch die innenliegende Walzstange sowohl ungleichmäßig abgekühlt sind als auch bereits eine Temperatur haben können, die unterhalb des zum Streckreduzieren erforderlichen Niveaus liegt. Bei einem Dreiwalzen-Kegelschrägwalzwerk zum Strecken von Hohlblöcken zu Luppen wird dagegen von einer Walzstange heruntergewalzt, die vorher in den Hohlblock eingeführt wurde. Diese Luppe mit einer Länge bis zu 40m tritt mit einer ausreichend gleichmäßigen und hohen Temperatur aus dem Kegelschrägwalzwerk aus. Es ist jedoch unvermeidlich, daß die Temperatur der Luppe von ihrem Anfang zum Ende hin gemessen dadurch Unterschiede aufweist, daß das zuerst aus dem Walzwerk austretende Ende schneller abkühlt als das hintere Teil, obgleich die niedrigere Temperatur noch immer im Bereich eines Niveaus liegt, das zum Maßwalzen bzw. Streckreduzieren ausreicht. Es ist jedoch bekannt, daß aufgrund des Temperaturgefälles, d.h. durch unterschiedliche Materialfestigkeit, die Walzgerüste dieser Aggregate sich mehr oder weniger aufdehenen und so einen unterschiedlichen Rohraußendurchmesser bzw. unterschiedliche Wandstärken erzeugen. Gleichmäßige Rohraußendurchmesser und Rohrwandstärken sind jedoch ein wichtiges Qualitätsmerkmal, das alle Rohrhersteller weitestmöglich einzuhalten und ständig zu verbessern versuchen.

Aufgabe der Erfindung ist es, das Verfahren der eingangs genannten Art so auszubilden, daß aus unterschiedlichen Temperaturen der Rohrluppe resultierende Durchmesser- oder Wanddickenunterschiede der fertigen Rohre vermieden werden können.

Gelöst wird diese Aufgabe erfindungsgemäß durch die im Patentanspruch angegebenen Merkmale.

Beim erfindungsgemäßen Verfahren tritt zweckmäßigerweise das kältere Ende einer Luppe zuerst in ein Maßwalzwerk oder Streckreduzierwalzwerk ein. Da die Walzgeschwindigkeit insbesondere des Streckreduzierwalzwerks höher ist als die eines Kegelschrägwalzwerkes, nimmt die Temperatur der gerade einlaufenden Luppe zum hinteren Ende hin ständig zu. Nach der erfindungsgemäBen Lehre wird die Walzgeschwindigkeit des Maßwalzwerkes oder des Streckreduzierwalzwerkes kontinuierlich und in Abhängigkeit vom Temperaturgefälle in der Luppe so abgesenkt bzw. so erhöht, daß jedes Stück der Luppe ständig mit gleichbleibender Temperatur in das Walzwerk einläuft. Durch eine ständige Temperaturmessung der Luppe, wird mit Hilfe eines Rechners die Restabkühlzeit und die daraus resultierende erforderliche Walzgeschwindigkeit ermittelt und danach die notwendige Drehzahl für die Walzgeschwindigkeit eingestellt. Auf diese Weise lassen sich die Toleranzen der Rohre erheblich verbessern.

Möglich wäre es auch einmal gewonnene Werte als empirische Werte dann für folgende gleichgelagerte Bedingungen zu benutzen. In diesem Fall werden die Vorgabedaten für die Drehzahlregelung eines Streckreduzierwalzwerkes nicht mehr aus der ständigen Temperaturmessung der Luppe abgeleitet, sondern abhängig von Rohrdurchmesser und Wanddicke unter Einbeziehung der empirischen Werte fest programmiert.

## Patentansprüche

Verfahren zum Verbessern der Durchmesser- und Wanddickentoleranzen beim Walzen einer Rohrluppe in einem Maßwalzwerk oder Streckreduzierwalzwerk, dadurch gekennzeichnet, daß die Temperatur der Luppe vor der Einführung in das Walzwerk über ihre Länge gemessen und die Walzgeschwindigkeit durch Regelung der Drehzahl in Abhängigkeit vom Temperaturgefälle derart eingestellt wird, daß beim Walzen eine dem gemessenen Temperaturgefälle entsprechend entgegengesetzte Temperaturerhöhung bzw. -erniedrigung der Rohrluppe erfolgt.
